# EUROPÄISCHE PATENTSCHRIFT

(11) **EP 0 945 539 B1**
(45) Veröffentlichungstag und Bekanntmachung des Hinweises auf die Patenterteilung: **28.02.2001**
(21) Anmeldenummer: 99105825.6
(22) Anmeldetag: 23.03.1999
(51) Int. Cl.: D06B 7/08

(54) **Verfahren und Vorrichtung zur kontinuierlichen Alkalibehandlung**
Method and device for continuous alkali treatment
Procédé et dispositif pour le traitement alcalin continu

(30) Priorität: 26.03.1998 DE 19813237
(43) Veröffentlichungstag der Anmeldung: 29.09.1999
(73) Patentinhaber: Textilforschungsinstitut Thüringer-Vogtland e.V., 07973 Greiz (DE)
(72) Erfinder: Hellwich, Brigitte, 08539 Mehltheuer (DE); Hellwich, Hartmut, 08539 Mehltheuer (DE)
(74) Vertreter: Weidelt, Manfred, Dipl.-Ing.(FH)

(56) Entgegenhaltungen:
- EP-A- 0 340 166
- DE-A- 2 014 867
- DE-A- 2 544 494
- DE-C- 4 213 127
- DE-C- 19 635 171

## Beschreibung

Die Erfindung betrifft ein Verfahren und eine Vorrichtung zur kontinuierlichen Alkalibehandlung von textilen Erzeugnissen mit partiellen Dickenunterschieden, wie Spitzen und Stickereien, die vornehmlich aus cellulosischen Rohstoffen, aber auch aus synthetischem Material bestehen können.

Spitze ist ein flächiger textiler Gegenstand in Form eines Ornaments, dessen Wirkung auf dem Durchscheinen des Hintergrundes durch die sich zwischen den Musterformen befindenden Öffnungen beruht.

Die Alkalibehandlungen von Spitzen und Stickereien dienen dem Faseraufschluß und bereiten die Ware zum Bleichen, Färben und Drucken vor. Diese Alkalibehandlungen erfolgen zur Zeit diskontinuierlich im geringen Konzentrationsbereich. Es kommen Alkalilauge, üblicherweise Natronlauge und Soda, zum Einsatz. Deren Wirkung kann durch die praxisüblichen Textilhilfsmittel unterstützt werden.

In der DE 42 13 127 C 1 (Oberbegriff des Anspuches 1) wird ein kontinuierliches Verfahren zum Mercerisieren von textilen Warenbahnen beschrieben, in dem die feuchte Warenbahn zunächst mechanisch entwässert wird. Dabei wird die Beladungsdichte der vorimprägnierten Ware fortlaufend gemessen und an diese wird anschließend in einem Hauptimprägnierfeld Starklauge angetragen, das Antragen der Starklauge im Zwickel eines Walzenpaares erfolgt und die Ware anschließend in dem Walzenpaar abgequetscht wird. Die zuzuführende konzentrierte Lauge wird laufend berechnet und gesteuert und unterliegt einem Umwälzsystem. Anschließend wird die Ware nachgeschalteten Behandlungsabteilen zugeführt.

Nach dem EP 0 340 166 A 1 wird das Mercerisieren mit einem Breitstreckfeld beschrieben, wobei die Ware sofort auf dem kürzesten Weg vom Vertikalquetschwerk der Nachimprägnierung auf die Spannkette gelegt wird. Das Imprägnieren und das Stabilisieren der Ware ist dort bereits abgeschlossen und die Waschstrecke arbeitet nur mittels Spritzdüsen.

In der DE 196 35 171 C 1 wird ein Verfahren zum Auswaschen von Polyvinylalkoholgrundgewebe aus Spitzen und Stickereien beschrieben, das auch nach dem Prinzip des Sprühens und Saugens arbeitet. Dabei wird auch zur Verbesserung des Entwässerungseffektes das Auflegen einer Bürste beschrieben. Diese Vorrichtung ist für eine kontinuierliche Laugenbehandlung nicht vorgesehen und ungeeignet.

Die in den vorgenannten Erfindungen beschriebenen Verfahren und Vorrichtungen sind generell nicht für eine angepaßte Laugenbehandlung von Spitzen und Stickereien geeignet. Die DE 42 13 127 C 1 und EP 0 340 166 A 1 arbeiten nach dem Prinzip des Quetschens und erreichen bei Spitzen und Stickereien im Erscheinungsbild nur Inhomogenität der Effekte. Der kontinuierliche Warenlauf der Spitzen und Stickereien auf diesen Vorrichtungen ist nicht gegeben.

Der Erfindung liegt die Aufgabe zugrunde, ein Verfahren und eine Vorrichtung zu entwickeln, daß die Spitzen und Stickereien durch eine angepaßte Alkalibehandlung so modifiziert werden, daß sie einen sehr guten Faseraufschluß besitzen und eine gleichmäßig verbesserte Anfärbung, eine differenzierte verbesserte Anfärbung, eine hervorragende Bedruckbarkeit, auch nach moderner Spritzdrucktechnik, und einen sehr hohen Weißgrad ermöglichen. Dabei sollten die Erzeugnisse kontinuierlich geführt werden, mit Lauge unterschiedlicher Konzentration und Temperatur behandelt werden können und die Länge und Breite der Ware exakt definiert einstellbar möglich sein und es müssen wahlweise homogene und inhomogene Laugeneffekte erzeugt werden können und es muß eine weitere Minimierung des Laugenverbrauches eintreten.

Erfindungsgemäß wird die Aufgabe in den kennzeichnenden Teilen der Patentansprüche 1 - 5 gelöst.

Die Erfindung wird nachstehend anhand von zwei Ausführungsbeispielen näher erläutert.

In den Zeichnungen zeigen:
- Fig. 1: Prinzipskizze einer Seitenansicht der Vorrichtung ohne Vorimprägnierabteil
- Fig. 2: Prinzipskizze einer Seitenansicht des Haupt- und Nachimprägnierabteils mit Saugtechnik

Die Vorrichtung besteht aus einem Vorimprägnierabteil, einem Hauptimprägnierabteil 1, einem Nachimprägnierabteil 5, einem Stabilisierungsabteil 15 und einer Waschstrecke 19. Das nicht dargestellte Vorimprägnierabteil besteht aus einer üblichen spannungsarm arbeitenden Breitwaschmaschine und einem Saugbalken, der am Ende des Vorimprägnierabteils angeordnet ist und eine Abdeckung besitzt. Das Hauptimprägnierabteil 1 besteht aus dem ersten Walzenpaar 2 und 4, die gegeneinanderlaufend angeordnet sind und dadurch einen Zwickel 3 bilden. Das Hauptimprägnierabteil 1 verfügt über einen separaten nicht dargestellten Antrieb. Das Nachimprägnierabteil 5 besteht aus einem Chassis 6, das unter der Walze 4 des ersten Walzenpaares 2, 4 und der nachfolgenden Walze 8 des zweiten Walzenpaares 7, 8 angebracht und beheizbar und mit einer Temperaturregeleinrichtung ausgestattet ist. Die Achsen der Walzen 4 und 8 liegen in der gleichen Höhe und parallel zu der Achse der Walze 2. Die Walze 7 ist zu den Walzen 4 und 8 auf Lücke angeordnet, so daß sich die Walze 7 auf den Walzen 4 und 8 abstützbar befindet.

Die Walze 8 ist so angeordnet, daß sie beidseitig mittels Federdruck an die Walze 10 des folgenden Vertikalquetschwerkes 9 andrückbar sich befindet. Zwischen den Walzen 7 und 8 bzw. der Walze 10 des Vertikalquetschwerkes 9 ist ein Spritzrohr 11, das mit dem Chassis 6 in Verbindung steht, angebracht. Wahlweise kann das Nachimprägnierabteil 5 gemäß Fig. 2 so angeordnet sein, daß anstelle der Walze 8 sich zwei parallel angeordnete Walzen, die abstützende Walze 12 und die Warenleitwalze 13 und ein Saugbalken 14 befinden. Die Walze 12 ist gleichzeitig Warenleitwalze und gleichzeitig die Halterung für die Walze 7. Die Walze 13 ist als Warenleitwalze über dem Saugbalken 14 angeordnet. Das Chassis 6 ist durch ein kleineres Chassis 6a ersetzt und befindet sich an der Unterseite der Walze 4. Dabei ist das Spritzrohr 11 außer Betrieb. Das Vertikalquetschwerk 9 des Nachimprägnierabteils 5 besitzt einen separaten Antrieb. Das Stabilisierungsabteil 15 besteht aus zwei an den Kanten des textilen Erzeugnisses endloslaufenden Nadel- oder Kluppenketten mit Warenbahnführern und Aufnadelvorrichtungen 16, dem Einlauffeld 17, der Verweilzone 18, einer Waschstrecke 19 und einem nachgeordneten Auszugsquetschwerk 20. Die Waschstrecke 19 befindet sich nach Fig. 1 somit am Ende des Stabilisierungsabteils 15, das auch das Einlauffeld 17 und die Verweilszone 18 umfaßt. Das Einlauffeld 17 ist breitenvariabel einstellbar. Oberhalb der Waschstrecke 19 sind Spritzdüsen 21 in gleichen Abständen über die Breite des textilen Erzeugnisses angebracht.

Jeweils vor den Spritzdüsen 21 ist über der Bahn des textilen Erzeugnisses und über die gesamte Breite des Stabilisierungsabteils 15 ein Trennblech 22 angeordnet. Zwischen den Spritzdüsen 21 sind Saugbalken 23 mit Dichtlippen angebracht. Über den Dichtlippen der Saugbalken 23 befindet sich eine Abdichtbürste 24. Unter den Spritzdüsen 21 und dem Saugbalken 23 liegt die Auffangwanne 25. Das Stabilisierungsabteil 15 mit dem Auszugsquetschwerk 20 verfügt über je einen Antrieb.

Der Ablauf des Verfahrens ist folgender:

### Beispiel 1

Als textiles Erzeugnis ist eine Luftspitze aus 100 % Baumwolle vorgesehen. die für ein modernes Spritzdruckverfahren vorbehandelt werden soll. Dazu bedarf es einer homogenen Mercerisierung. Die Spitze wird dabei alkalisch abgekocht und naß der Vorrichtung vorgelegt. Sie soll für diesen Zweck mit 270 g/l Natronlauge mercerisiert werden. Die Spitze und auch Stickereien können trocken oder naß einer Vorimprägnierung zugeführt und dort durch einen Gehalt an Natronlauge bis zu 50 g/l auf den Folgeprozeß vorbereitet werden. Durch eine im Rahmen der Vorimprägnierung befindlichen Endbehandlung werden sie mit einem gleichmäßigen und sehr niedrigem Feuchtigkeitsniveau versehen. Der Flottengehalt beträgt max. 80 %. In diesem Fall hat nach der Vorimprägnierung die Spitze einen Natronlaugengehalt von 30 g/kg. Die abgesaugte Spitze enthält noch 60 % Wasser.

Die Flotte besteht aus den bei der Schockentlaugierung anfallenden Spülwässern der nachfolgenden Abteile.

Der Saugbalken am Ende der Vorimprägnierung arbeitet mit einer speziellen Abdeckdung, um ein geringes Feuchtigkeitsniveau bei geringem Energiebedarf zu sichern. Die Spitze wird anschließend dem Hauptimprägnierabteil 1 zugeführt und mit Natronlauge imprägniert. Durch die gegenläufigen Walzen 2 und 4 wird ein Zwickel 3 gebildet und damit ein Druck ausgeübt. In diesem Zwickel 3 wird Alkalilauge mittels Dosierpumpe aus dem Laugenvorratsbehälter gefüllt. Diese wird von der Spitze aufgenommen oder fließt über einen Überlauf dem Laugenvorratsbehälter wieder zu. Im Laugenvorratsbehälter befindet sich eine Temperaturmeß- und regeleinrichtung, die eine bestimmungsgemäße Temperatur der Lauge ermöglicht sowie eine Laugenkonzentrationsmeß- und regeleinrichtung, die die zurückfließende Menge Alkalilauge, handelsübliche Alkalilauge und Wasser, zu Alkalilauge mischt, die wiederum dem Zwickel 3 zugeführt wird.

Die Hauptimprägnierung 1 ist für die Erteilung der Endkonzentration der Natronlauge maßgeblich. Sie errechnet sich wie folgt: wobei:
- K_{ware} :: Konzentration der Natronlauge auf der Ware in g/l
- Kv: : Konzentration der Natronlauge auf der Ware durch die Vorimprägnierung in g/l
- K_{H}: : Konzentration der Natronlauge im Zwickel der Hauptimprägnierung in g/l
- AE₁: : Abquetscheffekt der Ware nach der Vorimprägnierung in %
- AE₂: : Abquetscheffekt der Ware nach der Hauptimprägnierung in %

Dabei beträgt K_{ware} im allgemeinen bis zu 300 g/l Natronlaugen und K_{H} sollte maximal 600 g/l Natronlauge betragen. Nach der Hauptimprägnierung enthält die Spitze bei einem Abquetschdruck von 5 bar noch 110 % Wasser. Gemäß Formel 1 muß die Laugenkonzentration der Hauptimprägnierung 480 g/l Natronlauge betragen. Sobald die Spitze das Horizontalquetschwerk des Hauptimprägnierabteils 1 verläßt, gelangt diese im gebundenen Warenlauf zum Nachimprägnierabteil 5. In der Nachimprägnierung wird vorwiegend mit der Natronlaugenkonzentration gearbeitet, die der Sollkonzentration der Natronlauge auf der Spitze entspricht, im Beispiel 270 g/l. Die Spitze wird im Chassis 6 imprägniert, durch die aufliegende Walze 7 abgequetscht, mittels Spritzrohr 11 erneut imprägniert, durch die aufliegende Walze 7 nochmals abgequetscht, im Chassis 6 wieder imprägniert, durch die untere Walze 10 des Vertikalquetschwerkes 9 entwässert. mittels Spritzrohr 11 imprägniert und letztlich im Vertikalquetschwerk 9 mit 5 bar auf einen Flottengehalt von 110 % entwässert. Die Spitze läuft generell im gebundenen Warenlauf.

Der Abquetschdruck von wahlweise 3 - 8 bar des Hauptimprägnierabteils 1 und des Vertikalquetschwerkes 9 kann wahlweise auch unterschiedlich hoch sein und damit der Abquetscheffekt schwanken. Da davon auszugehen ist, daß im Vertikalquetschwerk 9 im Sinne eines minimierten Laugeneinsatzes ein maximales Entwässern erfolgt, wird kein oder nur ein geringfügiger Laugenüberschuß im Chassis 6 entstehen, der zur Verdünnung der handelsüblichen Natronlauge genutzt wird und so der Hauptimprägnierung zugeführt wird.

Die Nachimprägnierung kann auch wahlweise gemäß Figur 2 so durchgeführt werden, daß die Spitze zunächst im Chassis 6a imprägniert, durch die aufliegende Walze 7 abgequetscht, unter der abstützenden Walze 12 über dem Saugbalken 14 unter der Leitwalze 13 und im gebundenen Warenlauf zum Vertikalquetschwerk 9 zugeführt wird. Die Spitze wird durch den Saugbalken 14 auf einen Flottengehalt von 100 % gebracht. Die abgesaugte Natronlauge wird dem Chassis 6a des Nachimprägnierabteils 5 wieder zugeführt. Die überschüssige Lauge wird zur Verdünnung der handelsüblichen Natronlauge eingesetzt und so der Hauptimprägnierung wieder zugeführt. Die Geschwindigkeit des Vertikalquetschwerkes 9 des Nachimprägnierabteiles 5 kann negativ oder positiv zum Hauptimprägnierabteil 1 abweichen. Im Beispiel beträgt die Geschwindigkeitsdifferenz des Vertikalquetschwerkes 9 + 1 %. Die Spitze verläßt das Vertikalquetschwerk 9 und gelangt über eine kurze Wegstrecke im nicht gebundenen Warenlauf auf die Spannkette des Stabilisierungsabteils 15. Die Geschwindigkeit der Spannkette kann negativ oder positiv zum Hauptimprägnierabteil 1 abweichen. Im Beispiel beträgt die Geschwindigkeitsdifferenz der Spannkette + 2 %. Im konischen Einlauffeld 17 wird die Spitze auch auf die gewünschte Breite gebracht, im Beispiel auf + 2% der Ausgangsbreite und anschließend wird durch Verweilen dieser Zustand stabilisiert. Der Breiten- und Längengewinn der Spitze beträgt somit in Längs- und Querrichtung je 2 %. Im stabilisierten Zustand wird die Spitze der Waschstrecke 19 zugeführt und mittels Sprühen und Saugen im Gegenstromprinzip schockentlaugiert, ohne Längen- und Breitenänderung der Spitze. Dabei wird zunächst durch die Spritzdüse 21 die Ware mit der 1-3-fachen Menge an Wasser bei einer Temperatur von wahlweise bis zu 98°C beaufschlagt, dann durch den Saugbalken 23 entwässert, der mit einem Unterdruck von 0,5 - 0,9 bar arbeitet. Der Saugbalken 23 ist mit einer Abdichtbürste 24 ausgestattet, die absichert, daß die Vakuumanlage mit geringem Bedarf an Elektroenergie eine maximale Entwässerung erzielt. Das vor der Spritzdüse 21 liegende Trennblech 22 und die Vorwärtsbewegung der Ware trennt die einzelnen Waschflotten und ermöglicht ein exaktes Arbeiten im Gegenstromprinzip. Dieser Waschprozeß wird dreimal wiederholt, wobei am Ende der Waschstrecke die Ware über ein Auszugsquetschwerk 20 entwässert und abgezogen werden kann. Die Laugenkonzentration auf der Ware beträgt dort unter 50 g/l.

Durch das Spritzen - 100 % vom Warengewicht - und den Saugvorgang wird bei einem Unterdruck von 0,6 bar eine Laugenminimierung auf der Spitze von ca. 50 % + 50 % des Restlaugengehaltes der Waschflotte bzw. durch das Spritzen - 200 % vom Warengewicht - eine Laugenminimierung auf der Spitze von ca. 33 % + 66 % des Restlaugengehaltes der Waschflotte erreicht. Die Verfahrensweise und die Verwendung laugenhaltiger Waschwässer ermöglicht diese positiven Auswaschergebnisse.

Gemäß Beispiel sind die folgenden Konzentrationen und Mengen relevant.

Im ersten Spritzrohr 21 befindet sich Natronlauge mit einer Konzentration von 94 g/l, die Flottentemperatur ist nahe der Kochtemperatur. Es werden 100 % vom Warengewicht an Flotte aufgebracht. Die Spitze verläßt das Abteil mit 182 g/l Natronlauge. Die abgesaugte Flotte des ersten Saugbalkens 23 wird bei der Herstellung der Natronlaugeflotten zur Haupt- und Nachimprägnierung zur Verdünnung der Starklauge eingesetzt.

Das zweite Spritzrohr 21 bringt Flotte mit einem Natronlaugengehalt von 50 g/l auf. Die Flottentemperatur beträgt ca. 90° C. Es werden 200 % vom Warengewicht an Flotte aufgebracht. Die Spitze verläßt das Abteil mit 94 g/l Natronlauge. Die abgesaugte Flotte wird aufgeheizt und zu 50 % dem ersten Spritzrohr 21 zugeführt. Die Restflotte wird zur Vorimprägnierung genutzt. Das dritte Spritzrohr 21 führt Flotte mit einem Natronlaugegehalt von 28 g/l zu. Die Flottentemperatur beträgt ca. 90° C. Es werden 200 % vom Warengewicht an Wasser aufgebracht. Die Spitze verläßt das Abteil mit 50 g/l Natronlauge. Die abgequetschte Flotte wird aufgeheizt und dem zweiten Spritzrohr 21 zugeführt.

Anschließend wird auf separater Technik die Spitze wie üblich entlaugiert.

Die Spitzen und Stickereien verfügen über ein hervorragendes Farbstoffaufnahmevermögen und deutlich verbesserte textile Eigenschaften. Der Verbrauch an Natronlauge wird durch konsequente Wiederverwendung im Gesamtprozeß stark reduziert.

### Beispiel 2

### Erzeugung von Schattenfärbungen auf Baumwollbohrstickerei

Die alkalisch abgekochten und vorgebleichten Stickereien können analog Beipiel 1 dem Vorimprägnierabteil zugeführt und dort behandelt werden oder sie werden, wie beim vorliegenden Beispiel 2 trocken sofort dem Hauptimprägnierabteil 1 vorgelegt und mit Natronlauge im Konzentrationsbereich von 50 g/l bis 300 g/l imprägniert und mit 5-6 bar abgequetscht. Aufgrund der Dickenunterschiede der Spitze reichert sich beim Abquetschen die Natronlauge im Stickgrund an, bzw. in der Spitze selbst liegt nur eine reduzierte Menge Natronlauge/kg Ware vor. Sie durchläuft das Nachimprägnierabteil 5 ohne zusätzliche Laugenbeaufschlagung. Längen- und Breitenänderungen der Stickerei werden nicht vorgenommen.

Im konischen Einlauffeld wird die Ausgangslänge und -breite wieder eingestellt. In der Waschstrecke 19 wird, wie im Beispiel 1 dargestellt, die Stickerei ausgewaschen.

In Abhängigkeit von den Dickendifferenzen der Stickerei und der Natronlaugenkonzentration zeigt die so behandelte Stickerei nach dem Färben zwischen dem Stickgrund und der Stickerei Farbtonunterschiede, die gezielt für Schattenfärbungen musterungsseitig ausgenutzt werden können.

### Aufstellung der verwendeten Bezugszeichen

- 1: Hauptimprägnierabteil
- 2: Walze
- 3: Zwickel
- 4: Walze
- 5: Nachimprägnierabteil
- 6: Chassis
- 6a: Chassis
- 7: Walze
- 8: Walze
- 9: Vertikalquetschwerk
- 10: Walze
- 11: Spritzrohr
- 12: Walze
- 13: Walze
- 14: Saugbalken
- 15: Stabilisierungsabteil
- 16: Warenbahnführer und Aufnadelvorrichtungen
- 17: Einlauffeld
- 18: Verweilzone
- 19: Waschstrecke
- 20: Auszugsquetschwerk
- 21: Spritzdüsen
- 22: Trennblech
- 23: Saugbalken 23
- 24: Abdichtbürste
- 25: Auffangwanne

## Patentansprüche

1. Verfahren zur kontinuierlichen Alkalibehandlung von textilen bahnförmigen Erzeugnissen mit partiellen Dickenunterschieden, insbesondere von Spitzen und Stickereien, wobei diese alkalisch vorbehandelt, mit Schwachlauge vorimprägniert, entwässert, die Beladungsdichte gemessen, einer Hauptimprägnierung (1) mit konzentrierter Lauge zugeführt werden, wobei die Laugezuführung über einen Zwickel (3) erfolgt und die Erzeugnisse anschließend abgequetscht, einer Verweil- und Stabilisierzone (15) in Form von Walzen oder Spannfeld zugeführt werden und eine Wiederaufbereitung der Lauge vorgenommen wird, deren Konzentration und Temperatur korrigiert wird, diese dem Zwickel (3) wieder zugeführt wird sowie die Wiederaufbereitung der Behandlungsflotten nach dem Gegenstromprinzip erfolgt,
**durch gekennzeichnet,** dass
- dem alkalisch abgekochten und vorimprägnierten textilen Erzeugnis bei der Hauptimprägnierung (1) Natronlauge, gemäß der Formel, (wobei die verschiebenen Parameter in Beschreibung erkhärt sind)
jedoch bis maximal 600 g/l im Zwickel (3) des ersten Walzenpaares (2, 4) zugeführt wird,
- das textile Erzeugnis vom Hauptimprägnierabteil (1) im gebundenen Warenlauf durch die Walze (4) des ersten Walzenpaares (2, 4), die gleichzeitig als Quetschwalze des Hauptimprägnierabteils (1) und als erste Warenleitwalze des Nachimprägnierabteils (5) dient, auf einer sehr kurzen Wegstrecke in das Nachimprägnierabteil (5) gelangt und darin mit einer Laugekonzentration, die der Sollkonzentration der Natronlauge auf dem textilen Erzeugnis entspricht, behandelt wird, indem dieses im Chassis (6) imprägniert, zwischen der Walze (4) des ersten Walzenpaares und Walze (7) des zweiten Walzenpaares abgequetscht, durch das Spritzrohr (11) erneut imprägniert, zwischen der Walze (7) und nachfolgender Walze (8) abgequetscht, im Chassis (6) imprägniert, zwischen der Walze (8) und der Walze (10) des Vertikalquetschwerkes (9) abgequetscht, durch das Spritzrohr (11) imprägniert und im Vertikalquetschwerk (9) auf einen niedrigen Flottengehalt entwässert wird und nach Verlassen des Nachimprägnierabteils (5) keine weitere Beaufschlagung mit Natronlauge erfolgt,
- das textile Erzeugnis zur Einstellung der gewünschten Länge und Breite zunächst vom Hauptimprägnierabteil (1) in das Nachimprägnierabteil (5) geführt wird, wobei Geschwindigkeitsdifferenzen zwischen dem Vertikalquetschwerk (9) und dem Hauptimprägnierabteil (1) positiv oder negativ einstellbar sind,
- anschließend das stabilisierte, durch das Vertikalquetschwerk (9) oder den Saugbalken (14) hoch entwässerte textile Erzeugnis der Waschstrecke (19) zugeführt und mittels Sprühen und Saugen schockentlaugiert wird.

2. Verfahren insbesondere nach Anspruch 1, **dadurch gekennzeichnet**, dass die Nachimprägnierung zunächst im Chassis (6a) erfolgt, das textile Erzeugnis durch die aufliegende Walze (7) in Verbindung mit Walze (4) abgequetscht und in Verbindung mit der Walze (12), die als Warenleitwalze dient und die Halterung der Walze (7) darstellt, nochmals abgequetscht wird und anschließend im ungebundenen Warenlauf unter der abstützenden Walze (12) dem Saugbalken (14) zugeführt und unter Walze (13), die als Warenleitwalze über den Saugbalken (14) angeordnet ist, zum Vertikalquetschwerk (9) gelangt, wobei mittels des Saugbalkens (14) ein Flottengehalt von 100 % erreicht und die abgesaugte Natronlauge dem Chassis (6a) zurückgeführt, die überschüssige Lauge der Hauptimprägnierung wieder zugeführt wird, die Geschwindigkeitsdifferenzen und die Weiterbehandlung des textilen Erzeugnisses nach Anspruch 1 erfolgt.

3. Verfahren nach Anspruch 1 öder 2, **dadurch gekennzeichnet**, dass das abgekochte und vorgebleichte textile Erzeugnis trocken dem Hauptimprägnierabteil (1) vorgelegt, mit einer Natronlauge im Konzentrationsbereich von 50 - 300 g/l imprägniert mit 5 - 6 bar zwischen den Walzen (2 und 4) abgequetscht werden.

4. Vorrichtung zur Durchführung des Verfahrens nach einem der Ansprüche 1 bis 3, bestehend aus einem Vorimprägnierabteil mit einer Breitwaschmaschine, einem Hauptimprägnierabteil (1) mit einer Anordnung von Walzen (2, 4), über denen sich Spritzrohre (11) und unter denen sich Auffangbehälter (6) sowie Förderpumpen mit Rohrleitungen angeordnet sind zur Herstellung eines Kreislaufes der Behandlungsflüssigkeit von den Auffangbehältern (6) über die Spritzrohre (11) zurück zu den Auffangbehältern (6), und weiterhin bestehend aus gegeneinander laufenden einen Zwickel (3) bildenden Walzen (2, 4), **dadurch gekennzeichnet**, dass
- dem Hauptimprägnierabteil (1) mit direkter Zuführung der Lauge zum Zwickel (3) ein Nachimprägnierabteil (5) und diesem ein Stabilisierungsabteil (15) mit einer Waschstrecke (19) nachgeordnet ist,
- das Hauptimprägnierabteil (1) aus bekannten gegeneinanderlaufenden einen Zwickel (3) bildenden Walzen (2 und 4) besteht, wobei die Walze (4) eine Warenleitwalze des Nachimprägnierabteiles (5) ist,
- das Nachimprägnierabteil (5) unter den Walzen (4 und 8) ein beheizbares Chassis (6) aufweist, wobei diese Walzen (4 und 8) sich in gleicher Höhe zur Walze (2) befinden, wobei die Walze (7) auf diesen Walzen (4 und 8) abstützbar angeordnet ist und sich weiterhin die Walze (8) mit darüberliegendem Spritzrohr (11) andrückbar an die Walze (10) des nachfolgenden Vertikalquetschwerkes (9) befindet,
- eine Waschstrecke (19) mit Spritzdüsen (21) und ein Auszugsquetschwerk (20) am Ende des Stabilisierungsabteils (15) angeordnet ist, das auch das Einlauffeld (17) und die Verweilzone (18) umfaßt, wobei vor den Spritzdüsen (21) über die gesamte Breite des Stabilisierungsabteils (15) ein Trennblech (22) sich befindet und zwischen den Spritzdüsen (21) sich Saugbalken (23) mit Dichtlippen, über denen Abdichtbürsten (24) liegen, befinden, und unter diesen Spritzdüsen (21) eine bekannte Auffangwanne (25) angeordnet ist.

5. Vorrichtung nach Anspruch 2, **dadurch gekennzeichnet,** daß das Nachimprägnierabteil (5) in Aussparung der Walze (8) zwei parallel angeordnete Walzen (12 und 13) mit Saugbalken (14) aufweist, wobei das Chassis (6a) sich an der Unterseite der Walze (4) unter Ausschaltung des Spritzrohres (11) befindet.

## Claims

1. Method for the continuous alkali treatment of web-like textile products with partial thickness differences, in particular of lace and embroidery, these being subjected to alkaline pretreatment, being preimpregnated with a weak caustic soda solution, being dehydrated, having their loading density measured and being delivered for main impregnation (1) with concentrated caustic soda solution, the caustic soda solution being supplied via a gusset (3), and the products subsequently being squeezed off and being delivered to a dwelling and stabilizing zone (15) in the form of rollers or a tentering frame, and reconditioning of the caustic soda solution being carried out, the concentration and temperature of which are corrected, said caustic soda solution being delivered to the gusset (3) again, and the reconditioning of the treatment liquors taking place on the countercurrent principle, characterized in that
- during main impregnation (1), caustic soda solution is supplied to the alkali-scoured and preimpregnated textile product according to the formula (the various parameters being explained in the description),
but up to a maximum of 600 g/l, in the gusset (3) of the first pair of rollers (2, 4),
- the textile product passes from the main impregnation compartment (1) in a tied-up fabric run through the roller (4) of the first pair of rollers (2, 4), which at the same time serves as a squeezing roller of the main impregnation compartment (1) and as a first fabric guide roller of the postimpregnation compartment (5), along a very short path into the postimpregnation compartment (5) and is treated therein with a caustic soda solution concentration corresponding to the desired concentration of the caustic soda solution on the textile product, the latter being impregnated in the chassis (6), is squeezed off between the roller (4) of the first pair of rollers and the roller (7) of the second pair of rollers, is impregnated again by means of the spray pipe (11), is squeezed off between the roller (7) and the following roller (8), is impregnated in the chassis (6), is squeezed off between the roller (8) and the roller (10) of the vertical squeezing assembly (9), is impregnated by means df the spray pipe (11) and is dehydrated to a low liquor content in the vertical squeezing assembly (9), and, after leaving the postimpregnation compartment (5), is subjected to no further caustic soda solution,
- for setting the desired length and width, the textile product is first led from the main impregnation compartment (1) into the postimpregnation compartment (5), speed differences between the vertical squeezing assembly (9) and the main impregnation compartment (1) being capable of being set positively or negatively,
- subsequently, the stabilized textile product highly dehydrated by means of the vertical squeezing assembly (9) or the suction beam (14) is delivered to the washing stage (19) and is shock-treated for the removal of caustic soda solution by means of spraying and suction.

2. Method particularly according to Claim 1, characterized in that postimpregnation first takes place in the chassis (6a), and the textile product is squeezed off by the roller (7) resting on it, in conjunction with the roller (4), and is squeezed off once again in conjunction with the roller (12), which serves as a fabric guide roller and forms the mounting of the roller (7), and is subsequently delivered in a free fabric run under the supporting roller (12) to the suction beam (14) and passes under the roller (13), which is arranged as a fabric guide roller above the suction beam (14), to the vertical squeezing assembly (9), a liquor content of 100% being achieved by means of the suction beam (14), and the sucked-off caustic soda solution being recirculated to the chassis (6a), the excess caustic soda solution being supplied to main impregnation again, the speed differences and the further treatment of the textile product taking place according to Claim 1.

3. Method according to Claim 1 or 2, characterized in that the scoured and prebleached textile product is presented, dry, to the main impregnation compartment (1), is impregnated with a caustic soda solution in the concentration range of 50-300 g/l and is squeezed off at 5-6 bar between the rollers (2 and 4).

4. Apparatus for carrying out the method according to one of Claims 1 to 3, consisting of a preimpregnation compartment with a full-width washing machine and of a main impregnation compartment (1) with an arrangement of rollers (2, 4), above which spray pipes (11) are arranged and below which collecting vessels (6) and feed pumps with pipelines are arranged, for generating a circulation of the treatment fluid from the collecting vessels (6) via the spray pipes (11) back to the collecting vessels (6), and, furthermore, consisting of rollers (2, 4) running in opposition to one another and forming a gusset (3), characterized in that
- the main impregnation compartment (1) with a direct supply of the caustic soda solution to the gusset (3) is followed by a postimpregnation compartment (5) and the latter is followed by a stabilizing compartment (15) with a washing stage (19),
- the main impregnation compartment (1) consists of known rollers (2 and 4) running in opposition to one another and forming a gusset (3), the roller (4) being a fabric guide roller of the postimpregnation compartment (5),
- the postimpregnation compartment (5) has a heatable chassis (6) below the rollers (4 and 8), these rollers (4 and 8) being located at the same height in relation to the roller (2), the roller (7) being arranged so as to be capable of being supported on these rollers (4 and 8), and, furthermore, the roller (8), together with the spray pipe (11) located above it, being arranged so as to be capable of being pressed onto the roller (10) of the following vertical squeezing assembly (9),
- a washing stage (19) with spray nozzles (21) and a draw-out squeezing assembly (20) is arranged at the end of the stabilizing compartment (15) which also comprises the entry zone (17) and the dwell zone (18), a separating plate (22) being located upstream of the spray nozzles (21) over the entire width of the stabilizing compartment (15), and there being located between the spray nozzles (21) suction beams (23) with sealing lips, above which sealing-off brushes (24) lie, and a known collecting trough (25) being arranged below these spray nozzles (21).

5. Apparatus according to Claim 4, characterized in that the postimpregnation compartment (5) has, in the clearance of the roller (8), two parallel-arranged rollers (12 and 13) with suction beams (14), the chassis (6a) being located on the underside of the roller (4) to the exclusion of the spray pipe (11).

## Revendications

1. Procédé de traitement aux alcalis en continu de produits textiles en forme de bandes avec des différences d'épaisseur partielles, en particulier des dentelles et des broderies, dans lequel ceux-ci sont pré-traités par un agent alcalin, pré-imprégnés par une lessive alcaline faible, essorés, mesurés en terme de densité de chargement, amenés à un système d'imprégnation principal (1) avec une lessive alcaline concentrée, procédé dans lequel l'alimentation en lessive alcaline se fait via un coin (3) et les produits sont ensuite essorés, amenés à une zone de séjour et de stabilisation sous la forme de rouleaux ou d'une zone de tension, et l'on effectue une re-préparation de la lessive alcaline dont la concentration et la température sont corrigées, cette lessive alcaline est ramenée au coin (3) et la re-préparation des bains de traitement se fait selon le principe du contre-courant, procédé caractérisé en ce que :
- on amène au produit textile bouilli et pré-imprégné par un agent alcalin dans le système d'imprégnation principal (1) une lessive de soude de formule : (dont les divers paramètres sont expliqués dans la description), mais jusqu'à un maximum de 600 g/l dans le coin (3) de la première paire de rouleaux (2, 4),
- le produit textile parvient depuis la section d'imprégnation principale (1), dans le parcours de produit lié, via le rouleau (4) de la première paire de rouleaux (2, 4), qui sert simultanément de rouleau exprimeur de la section d'imprégnation principale (1) et de premier rouleau guide-produit de la section de post-imprégnation (5), sur une distance de trajet très courte, dans la section de post-imprégnation (5) et y est traité avec une concentration de lessive alcaline qui correspond à la concentration théorique de la lessive de soude sur le produit textile, en étant imprégné dans le châssis (6), en étant soumis à exprimage entre le rouleau (4) de la première paire de rouleaux et le rouleau (7) de la deuxième paire de rouleaux, en étant imprégné à nouveau par le tube pulvérisateur (11), en étant soumis à exprimage entre le rouleau (7) et le rouleau (8) suivant, en étant imprégné dans le châssis (6), en étant soumis à exprimage entre le rouleau (8) et le rouleau (10) de l'installation d'exprimage verticale (9), en étant imprégné par le tube pulvérisateur (11) et en étant essoré dans l'installation d'exprimage verticale (9) à une faible teneur en bain, et tandis qu'aucune autre alimentation en lessive de soude n'est effectuée après que le produit a quitté la section de post-imprégnation (5),
- le produit textile est guidé, pour le réglage de la longueur et de la largeur souhaitées, tout d'abord de la section d'imprégnation principale (1) dans la section de post-imprégnation (5), les différences de vitesse entre l'installation d'exprimage verticale (9) et la section d'imprégnation principale (1) pouvant être réglée de manière positive ou négative,
- ensuite, le produit textile stabilisé fortement essoré par l'installation d'exprimage verticale (9) ou la poutre d'aspiration (14) est amené à la ligne de lavage (19) et y est désalcalinisé par chocs au moyen de pulvérisation et d'aspiration.

2. Procédé en particulier selon la revendication 1, caractérisé en ce que la post-imprégnation se fait tout d'abord dans le châssis (6a), le produit textile est soumis à exprimage par le rouleau se trouvant dessus (7) en liaison avec le rouleau (4) et soumis encore une fois à exprimage en liaison avec le rouleau (12) qui sert de rouleau guide-produit et représente le support du rouleau (7), et est amené ensuite dans le parcours de produit non lié en dessous du rouleau d'appui (12) à la poutre d'aspiration (14) et parvient en dessous du rouleau (13), qui est agencé comme rouleau guide-produit au-dessus de la poutre d'aspiration (14), à l'installation d'exprimage verticale (9), une teneur en bain de 100% étant atteinte au moyen de la poutre d'aspiration (14) et la lessive de soude aspirée étant renvoyée au châssis (6a), la lessive excédentaire étant ramenée au système d'imprégnation principal, les différences de vitesses et le traitement ultérieur du produit textile s'effectuant selon la revendication 1.

3. Procédé selon la revendication 1 ou 2, caractérisé en ce que le produit textile bouilli et pré-blanchi est présenté à sec à la section d'imprégnation principale (1), imprégné par une lessive de soude dans la plage de concentration de 50-300 g/1 et soumis à exprimage sous une pression de 5-6 bars entre les rouleaux (2 et 4).

4. Dispositif pour réaliser le procédé selon l'une quelconque des revendications 1 à 3, constitué d'une section de pré-imprégnation avec une machine de lavage au large, d'une section d'imprégnation principale (1) avec un agencement de rouleaux (2, 4), au-dessus desquels sont agencés des tubes de pulvérisation (11) et au-dessous desquels sont agencés des récipients collecteurs (6) ainsi que des pompes de refoulement avec des tuyauteries pour la réalisation d'un circuit du liquide de traitement depuis des récipients collecteurs (6) de retour aux récipients collecteurs (6) via les tubes pulvérisateurs (11), et constitué en outre de rouleaux (2, 4) tournant à contresens et formant un coin (3), caractérisé en ce que :
- on agence en aval de la section d'imprégnation principale (1), avec alimentation directe en la lessive au coin (3), une section de post-imprégnation (5) et, après celle-ci, une section de stabilisation (15) avec une ligne de lavage (19),
- la section d'imprégnation principale (1) est constituée de rouleaux (2 et 4) tournant à contresens et formant un coin (3), le rouleau (4) étant un rouleau guide-produit de la section de post-imprégnation (5),
- la section de post-imprégnation (5) présente en dessous des rouleaux (4 et 8) un châssis pouvant être chauffé (6) ces rouleaux (4 et 8) se trouvant à la même hauteur que le rouleau (2), le rouleau (7) étant agencé de manière à pouvoir s'appuyer sur ces rouleaux (4 et 8) et le rouleau (8) se trouvant par ailleurs, avec le tube pulvérisateur (11) situé au-dessus de lui, de manière à pouvoir se presser contre le rouleau (10) de l'installation d'exprimage verticale (9) consécutif,
- une ligne de lavage (19) avec des buses de pulvérisation (21) et une installation d'exprimage d'extraction (20) est agencée à l'extrémité de la section de stabilisation (15) qui comprend également la zone d'entrée (17) et la zone de séjour (18), une tôle de séparation (22) se trouvant devant les buses de stabilisation (21) sur toute la largeur de la section de stabilisation (15) et des poutres d'aspiration (23) avec des lèvres d'étanchéité sur lesquelles se trouvent des brosses d'étanchéité (24) se trouvant entre les buses de pulvérisation (21), et un bac collecteur connu (25) étant agencé en dessous de ces buses de pulvérisation (21).

5. Appareil selon la revendication 2, caractérisé en ce que la section de post-imprégnation (5) présente, dans l'évidement du rouleau (8), deux rouleaux parallèles (12 et 13) avec une poutre d'aspiration (14), le châssis (6a) se trouvant sur la partie inférieure du rouleau (14) avec mise hors service du tube pulvérisateur (11).
